# EUROPÄISCHE PATENTSCHRIFT

(11) **EP 0 422 056 B1**
(45) Veröffentlichungstag und Bekanntmachung des Hinweises auf die Patenterteilung: **07.10.1992**
(21) Anmeldenummer: 89907154.2
(22) Anmeldetag: 24.06.1989
(51) Int. Cl.: B22D 11/12, B22D 11/06

(54) **VERFAHREN UND ANLAGE ZUM HERSTELLEN EINES METALLBANDES MIT EINER DICKE BIS ZU 10 MM**
PROCESS AND INSTALLATION FOR MANUFACTURING A METAL STRIP HAVING A THICKNESS LESS THAN OR EQUAL TO 10 MM
PROCEDE ET INSTALLATION DE FABRICATION D'UNE BANDE METALLIQUE D'AU MAXIMUM 10 MM D'EPAISSEUR

(30) Priorität: 30.06.1988 DE 3822063
(43) Veröffentlichungstag der Anmeldung: 17.04.1991
(73) Patentinhaber: SUNDWIGER EISENHÜTTE MASCHINENFABRIK GmbH & CO., D-58675 Hemer (DE)
(72) Erfinder: NORDMEYER, Friedrich, D-4020 Mettmann 2 (DE); NIX, Ingo, D-5870 Hemer (DE)
(74) Vertreter: Cohausz & Florack Patentanwälte
(86) Internationale Anmeldenummer: EP8900712
(87) Internationale Veröffentlichungsnummer: WO9000100

(56) Entgegenhaltungen:
- US-A- 0 255 674
- US-A- 2 666 003
- US-A- 4 296 919
- Patent Abstracts of Japan, vol 12, nr 267 (M-722) (3114), 26 July 1988 & JP-A-6349350 (KAWASAKI STEEL CORP) 2 March 188, see abstract
- Patent Abstracts of Japan, vol 11, nr 327 (M-635)(2774), 24 October 1987 & JP-A-62110845 (ISHIKAWAJIMA HARIMA HEAVY IND) 21 May 1987 see abstract
- Patent Abstracts of Japan, vol 5, nr 101 (M-76)(773), 30 June 1981 & JP-A-5645253 (PIONEER K.K.) 24 April 1981, see abstract
- Patent Abstracts of Japan vol 9, nr 316 (M-438)(2039) 12 December 185 & JP-A-60152336 (IG GIJUTSU KENKYUSHO K.K.) 10 August 1985, see abstract

## Beschreibung

Durch Gießen eines Stranges oder Bandes auf einer gekühlten Walze lassen sich dünne Metallbänder unbegrenzter Länge herstellen.

Es hat sich gezeigt, daß bei dieser Herstellung das Band ein ungleichmäßiges Gefüge hat. Insbesondere bei legierungen mit mehrphasiger Erstarrungsstruktur entstehen von den Randzonen bis zur Strangmitte reichende Dendriten. Diese unerwünschte Gefügeausbildung ist allein durch nachfolgendes Walzen nicht zu beseitigen. Deshalb ist es üblich, nach dem Gießen das Band zwischenzulagern und in einem getrennten Prozeß einer Behandlung zur Gefügeverfeinerung zu unterwerfen.

Es ist auch bekannt, in einer Linie mit dem Gießen des Bandes mit größerer Dicke als deren gewünschte Enddicke auf die gewünschte Enddicke herunterzuwalzen. Der Aufwand für das Walzen ist erheblich.

Schließlich hat sich beim Bandgießen gezeigt, daß ein nichthomogenes Gefüge entsteht. Ein Ausgleich von Seigerungen ist deshalb notwendig.

Der Erfindung liegt die Aufgabe zugrunde, ein Verfahren zu schaffen, mit dem ein Metallband mit feinkörnigem oder homogenisiertem Gefüge kontinuierlich hergestellt werden kann. Der Erfindung liegt ferner die Aufgabe zugrunde, eine dafür geeignete Anlage zu schaffen.

Die Erfindung geht von einem Verfahren zum Herstellen eines Metallbandes mit einer Dicke von bis zu 10 mm aus, bei dem eine Metallschmelze zu einem Band gegossen wird und in einer Linie damit das Band einer plastischen Verformung und Wärmebehandlung unterworfen wird und anschließend eine Abkühlstrecke durchläuft. Ein Verfahren dieser Art gehört zum allgemein bekannten Stand der Technik.

Bei dem erfindungsgemäßen Verfahren ist vorgesehn, daß das Band in endabmessungsnaher Dicke gegossen wird und die plastische Verformung des Bandes bei einer erhöhten, eine Gefügeänderung ermöglichenden Temperatur und nahezu ohne Dickenverminderung erfolgt.

Nach einer Ausgestaltung der Erfindung ist die Temperatur, bei der die plastische Verformung stattfindet, niedriger als die Temperatur, bei der danach eine Glühbehandlung stattfindet. Alternativ kann die plastische Verformung auch gleichzeitig mit der Glühbehandlung stattfinden. Die Glühbehandlung sollte in einer Schutzgasatmosphäre stattfinden. Auch dann, wenn die Glühbehandlung nicht gleichzeitig mit der plastischen Verformung und damit bei niedrigerer Temperatur stattfindet, ist von Vorteil, wenn auch die plastische Verformung in einer Schutzgasatmosphäre stattfindet.

Die plastische Verformung ohne wesentliche Verminderung der Dicke des Bandes erfolgt vorzugsweise durch mehrfaches Biegen des Bandes um zur Bandebene parallele und zur Bandlaufrichtung senkrechte Achsen.

Die Erfindung bezieht sich ferner auf eine Anlage zum Herstellen des Metallbandes mit einer Dicke bis zu 10 mm. Eine solche Anlage besteht aus einer in einer Linie angeordneten Anlageteilen, und zwar einer Bandgießvorrichtung, einer Wärmebehandlungsstrecke und/oder Wärmeausgleichsstrecke, einer Werformungseinheit, die das Band plastisch verformt und einer am Ende der Linie angeordneten Abkühlstrecke. Eine Anlage dieser Art gehört zum allgemeinen Stand der Technik.

Bei der erfindungsgemäßen Anlage ist vorgesehen, daß die Verformungseinheit für einen Durchlauf des Bandes für eine mindestens zweimalige Biegung des Bandes in entgegengesetzter Richtung bei einer erhöhten, eine Gefügeänderung ermöglichenden Temperatur eingerichtet ist. Nach Ausgestaltungen der Erfindung ist die Temperaturausgleichsstrecke vorzugsweise vor der Verformungseinheit angeordnet. Sofern die Wärmebehandlungsstrecke für eine Glühung eingerichtet ist, ist sie entweder in die Verformungseinheit integriert oder ihr nachgeordnet.

Um die erforderlichen Behandlungen in den einzelnen Anlageteilen optimal durchführen zu können, sollten die Anlageteile voneinander thermisch getrennt sein.

Die Temperaturen, auf die das Band in der Temperaturausgleichsstrecke und der Wärmebehandlungsstrecke einzustellen sind, hängen von dem Material des Bandes und davon ab, ob das Band einer Rekristallisationsglühung unterworfen werden soll, oder ob es zur Gefügehomogenisierung geglüht werden soll. Wird ein feinkörniges Gefüges beispielsweise bei Stahl angestrebt, hat sich ein Temperaturbereich von 700 bis 1000 ^{o}C zur Rekristallisationsglühung bewährt. Bei einer Glühung zum Zwecke der Gefügehomogenisierung sollte dagegen die Glühung bei einer Temperatur oberhalb 1000 ^{o}C erfolgen.

Im folgenden wird die Erfindung anhand einer Zeichnung näher erläutert, die schematisch zwei Anlagen in Seitenansicht zeigt, mit denen die beiden alternativen Verfahren durchgeführt werden können.

Aus einem mit schmelzflüssigem Metall gefüllten Gießgefäß 1 wird schmelzflüssiges Metall über einen Austrittsspalt mit einstellbarer Spaltbreite auf die glatte, gekühlte Mantelfläche eines sich drehenden Kühlrades 2 aufgetragen. Durch Einstellung der Breite des Austrittsspaltes und der Laufgeschwindigkeit des Kühlrades 2 läßt sich die Dicke des auf der Mantelfläche erstarrenden Bandes 3 auf bis zu 10 mm Dicke einstellen. Unter Bildung einer Schleife gelangt das Band 3 in den Bereich eines ersten Rollenpaares 4. Das Gießgefäß 1 mit seinem Austrittsspalt, das Kühlrad 2 und das Rollenpaar 4 sind in einer zur Außenatmosphäre abgeschlossenen, mit Schutzgas gefüllten Kammer 5 untergebracht.

In einer Linie der die Gießvorrichtung 1,2 aufnehmenden ersten Kammer 5 sind weitere, zur Außenatmosphäre abgeschlossene Kammern 6,7,8 angeordnet, in denen das Bandmaterial verschiedenen Behandlungen unterworfen wird. Die Reihenfolge der Kammern 6 und 7 ist bei beiden Ausführungsbeispielen verschieden.

Beim Ausführungsbeispiel der Figur 1 wird in der Kammer 6 das Bandmaterial auf eine bandmaterialabhängige Temperatur gebracht, die für die plastische Verformung in der anschließenden Kammer 7 günstig ist. In der Kammer 7 wird das Band 3 mäanderförmig über Rollen 9 geführt und dabei plastisch verformt, die zwischen einem Bremsrollenpaar 10 und einem Zugrollenpaar 11 angeordnet sind. Diese Art der Behandlung des Bandes 3 entspricht der Behandlung eines Bandes in einem Richtapparat. Verbunden mit dieser plastischen Verformung kann eine Rekristallisationsglühung erfolgen, die dann allerdings vorzugsweise in einer Schutzgasatmosphäre erfolgt. In der anschließenden Kammer 8 erfolgt dann die Abkühlung des Bandes nach einem vorgegebenen Programm.

Beim Ausführungsbeispiel der Figur 2 erfolgt die Behandlung in der gleichen Kammer 7 unmittelbar nach dem Gießen des Bandes in der Kammer 5. In diesem Fall ist die plastische Verformung aber nicht mit einer Rekristallisationsglühung verbunden, vielmehr wird die Temperatur der Kammer 7 auf eine für die plastische Verformung günstige Temperatur eingestellt. Aber auch hier sollte die Behandlung unter einer Schutzgasatmosphäre erfolgen. Erst nach dieser plastischen Verformung erfolgt in der Kammer 6 eine Rekristallisationsglühung, vorzugsweise unter Schutzgasatmosphäre. In der Kammer 8 wird dann wieder nach einem bandmaterialabhängigen Programm abgekühlt.

Die Erfindung unterscheidet sich von dem Stand der Technik dadurch, daß das durch Gießen hergestellte Band kontinuierlich weiterbehandelt wird, so daß am Ende der Behandlung ein Band erhalten wird, das im Gegensatz zu den nach dem Stand der Technik hergestellten Bändern über seinen gesamten Querschnitt ein feinkörniges oder homogenisiertes Gefüge, je nach Behandlungstemperatur hat.

## Patentansprüche

1. Verfahren zum Herstellen eines Metallbandes (3) mit einer Dicke bis zu 10 mm, bei dem eine Metallschmelze zu einem Band (3) gegossen wird und in einer Linie damit das Band (3) einer plastischen Verformung und Wärmebehandlung unterworfen wird und anschließend eine Abkühlstrecke (8) durchläuft,
**dadurch gekennzeichnet,** daß das Band (3) in endabmessungsnaher Dicke gegossen (1,2) wird und daß die plastische Verformung (7) des Bandes (3) bei einer erhöhten, eine Gefügeänderung ermöglichenden Temperatur und nahezu ohne Dickenverminderung erfolgt.

2. Verfahren nach Anspruch 1,
**dadurch gekennzeichnet,** daß die Temperatur, bei der die plastische Verformung (7,9) stattfindet, niedriger ist als die Temperatur, bei der danach eine Glühbehandlung (Fig 2,6) stattfindet.

3. Verfahren nach Anspruch 1,
**dadurch gekennzeichnet,** daß die plastischen Verformung (7) gleichzeitig mit einer Glühbehandlung (Fig. 19) stattfindet.

4. Verfahren nach einem der Ansprüche 1 bis 3, **dadurch gekennzeichnet,** daß die Glühbehandlung (6,7) in einer Schutzgasatmosphäre stattfindet.

5. Verfahren nach Anspruch 1 bis 4, **dadurch gekennzeichnet,** daß die plastische Verformung (9) in einer Schutzgasatmosphäre (7) stattfindet.

6. Verfahren nach einem der Ansprüche 1 bis 5, **dadurch gekennzeichnet,** daß die plastische Verformung (9) praktisch ohne Verminderung der Dicke des Bandes (3) durch mehrfaches Biegen des Bandes (3) um zur Bandebene parallele und zur Bandlängsrichtung senkrechte Achsen erfolgt.

7. Anlage zum Herstellen eines Metallbandes mit einer Dicke von bis zu 10 mm, bestehend aus in einer Linie angeordneten Anlageteilen, und zwar einer Bandgießvorrichtung (1,2), einer Wärmebehandlungsstrecke (6) und/oder Wärmeausgleichsstrecke, einer Verformungseinheit (9-11), die das Band (3) plastisch verformt und einer am Ende der Linie angeordneten Abkühlstrecke (8),
**dadurch gekennzeichnet,** daß die Verformungseinheit (9) für einen Durchlauf des Bandes für eine mindestens zweimalige Biegung des Bandes in entgegengesetzter Richtung bei einer erhöhten, eine Gefügeänderung ermöglichenden Temperatur eingerichtet ist.

8. Anlage nach Anspruch 7,
**dadurch gekennzeichnet,** daß die Wärmebehandlungsstrecke (6) vor der Verformungseinheit (9-11) angeordnet ist.

9. Anlage nach Anspruch 7,
**dadurch gekennzeichnet,** daß die Wärmebehandlungstrecke (6) entweder in die Verformungseinheit (9-11) integriert oder ihr nachgeordnet ist.

10. Anlage nach einem der Ansprüche 7 bis 9, **dadurch gekennzeichnet,** daß die einzelnen Anlageteile (5,6,76,8) voneinander thermisch getrennt sind.

## Claims

1. Process for the manufacture of a metal strip (3) having a thickness of up to 10mm, in which molten metal is cast to give a strip (3) and, on one continuing line, the strip (3) is subjected to plastic deformation and heat treatment and then passes through a cooling section (8), characterised in that the strip (3) is cast in a thickness close to the final dimension (1, 2) and that the plastic deformation (7) of the strip (3) is carried out at an elevated temperature which allows a structural change, and almost without a reduction in thickness.

2. Process according to Claim 1, characterised in that the temperature, at which the plastic deformation (7, 9) takes place, is lower than the temperature at which a following annealing treatment (Figure 2, 6) takes place.

3. Process according to Claim 1, characterised in that the plastic deformation (7) takes place simultaneously with an annealing treatment (Figure 19).

4. Process according to one of Claims 1 to 3, characterised in that the annealing treatment (6, 7) takes place in an atmosphere of blanketing gas.

5. Process according to Claim 1 to 4, characterised in that the plastic deformation (9) takes place in an atmosphere (7) of blanketing gas.

6. Process according to one of Claims 1 to 5, characterised in that the plastic deformation (9) is effected virtually without reduction in the thickness of the strip (3) by repeated bending of the strip (3) about axes parallel to the plane of the strip and perpendicular to the longitudinal direction of the strip.

7. Plant for the manufacture of a metal strip having a thickness of up to 10mm, consisting of plant sections arranged in one line, namely a strip-casting device (1, 2), a heat treatment section (6) and/or heat equalisation section, a deformation unit (9 - 11) which plastically deforms the strip (3), and a cooling section (8) located at the end of the line, characterised in that the deformation unit (9) is equipped for passing the strip through for bending it at least twice in opposite directions at an elevated temperature which allows a structural change.

8. Plant according to Claim 7, characterised in that the heat treatment section (6) is located in front of the deformation unit (9 - 11).

9. Plant according to Claim 7, characterised in that the heat treatment section (6) is either integrated into the deformation unit (9 - 11) or follows it.

10. Plant according to one of Claims 7 to 9, characterised in that the individual plant sections (5, 6, 7, 8) are thermally separated from one another.

## Revendications

1. Procédé pour la fabrication d'un feuillard métallique (3) d'une épaisseur allant jusqu'à 10 mm, dans lequel une masse métallique fondue est coulée sous forme d'une bande (3) et la bande (3) est soumise en ligne avec cela à une déformation plastique et à un traitement thermique et traverse ensuite un parcours de refroidissement (8),
caractérisé en ce que la bande (3) est coulée (1, 2) à une épaisseur proche de la dimension finale et la déformation plastique (7) de la bande (3) a lieu à une température accrue permettant une modification de structure et pratiquement sans réduction d'épaisseur.

2. Procédé selon la revendication 1,
caractérisé en ce que la température à laquelle est effectuée la déformation plastique (7, 9) est inférieure à la température à laquelle a ensuite lieu un traitement de recuit (figures 2, 6).

3. Procédé selon la revendication 1,
caractérisé en ce que la déformation plastique (7) est effectuée en même temps qu'un traitement de recuit (1, 9).

4. Procédé selon l'une des revendications 1 à 3,
caractérisé en ce que le traitement de recuit (6, 7) a lieu dans une atmosphère de gaz protecteur.

5. Procédé selon l'une des revendications 1 à 4,
caractérisé en ce que la déformation plastique (9) a lieu dans une atmosphère de gaz protecteur.

6. Procédé selon l'une des revendications 1 à 5,
caractérisé en ce que la déformation plastique (9) sans réduction notable de l'épaisseur de la bande (3) est effectuée par cintrage multiple de la bande (3) autour d'axes parallèles au plan de la bande et orthogonaux à la direction longitudinale de la bande.

7. Installation pour la fabrication d'un feuillard métallique d'une épaisseur allant jusqu'à 10 mm, constituée par des constituants d'installation disposés en ligne, à savoir un dispositif de coulée de bande (1, 2), un parcours de traitement par la chaleur (6) et/ou un parcours de compensation de chaleur, une unité de formage (9, 11) qui déforme plastiquement la bande (3) et un parcours de refroidissement (8) disposé à l'extrémité de la ligne, caractérisée en ce que l'unité de formage (9) est aménagée pour une traversée de la bande pour un cintrage au moins double de la bande en directions opposées à une température accrue permettant une modification de structure.

8. Installation selon la revendication 7,
caractérisée en ce que le parcours de traitement par la chaleur (6) est disposé avant l'unité de formage (9-11).

9. Installation selon la revendication 7,
caractérisée en ce que le parcours de traitement par le chaleur (6) est soit intégré dans l'unité de formage (9-11) soit disposé après elle.

10. Installation selon l'une des revendications 7 à 9,
caractérisée en ce que les constituants d'installation individuels (5, 6, 7, 8) sont séparés thermiquement les uns des autres.
